# EUROPÄISCHE PATENTSCHRIFT

(11) **EP 0 357 113 B1**
(45) Veröffentlichungstag und Bekanntmachung des Hinweises auf die Patenterteilung: **12.01.1994**
(21) Anmeldenummer: 89201988.6
(22) Anmeldetag: 28.07.1989
(51) Int. Cl.: H01C 7/10, H01C 17/30

(54) **Verfahren zur Herstellung eines nichtlinearen spannungsabhängigen Widerstandes**
Production process of a non-linear voltage-dependent resistor
Procédé de production d'une résistance non linéaire dépendant de la tension

(30) Priorität: 03.08.1988 DE 3826356
(43) Veröffentlichungstag der Anmeldung: 07.03.1990
(73) Patentinhaber: Philips Patentverwaltung GmbH, 22335 Hamburg (DE); Philips Electronics N.V., 5621 BA Eindhoven (NL)
(72) Erfinder: Hennings, Detlef, Dr., D-5100 Aachen (DE); Hartung, Rüdiger, D-5243 Herdorf (DE); Reijnen, Piet, Prof. Dr., F-24620 Les Eyzies (FR)
(74) Vertreter: Kupfermann, Fritz-Joachim, Dipl.-Ing.

(56) Entgegenhaltungen:
- US-A- 3 950 274
- J. APPL. PHYS., Band 54, Nr. 2, Februar 1983, Seiten 1095-1099, American Institute of Physics, New York, NY, US; K. EDA et al.: "Grain growth control in ZnO varistors using seed grains"
- PATENT ABSTRACTS OF JAPAN, Band 3, Nr. 78 (E-121), 5. Juli 1979, Seite 148 E 121 & JP-A-54 57 699
- CHEMICAL ABSTRACTS, Band 104, Nr. 20, Mai 1986, Seite 672, Zusammenfassung Nr. 178543h, Columbus, Ohio, US;& JP-A-60 169 103

## Beschreibung

Die Erfindung betrifft ein Verfahren zur Herstellung eines nichtlinearen spannungsabhängigen Widerstandes mit einem keramischen Sinterkörper auf Basis von die Oxide von Titan, Wismut und mindestens eines Übergangsmetalls enthaltendem Zinkoxid als Widerstandsmaterial, wobei der Sinterkörper durch Verformen des pulverförmigen Widerstandsmaterials, der Zugabe von Kristallisationspunkten bildenden Widerstandsmaterialien und anschließendes Sintern an Luft bei einer Temperatur im Bereich von 1200 bis 1350°C hergestellt und anschließend mit Elektroden versehen wird.

Nichtlineare spannungsabhängige Widerstände (im folgenden auch als Varistoren bezeichnet) sind Widerstände, deren elektrischer Widerstand bei konstanter Temperatur oberhalb einer Ansprechspannung U_{A} mit steigender Spannung sehr stark abnimmt. Dieses Verhalten kann durch die folgende Formel näherungsweise beschrieben werden:

$\text{I = (} \frac{\text{V}}{\text{C}} {\text{)}}^{\text{α}}$

worin bedeuten:
- I =: Strom durch den Varistor
- V =: Spannungsabfall am Varistor
- C =: geometrieabhängige Konstante; sie gibt das Verhältnis Spannung/(Strom 1/α) an. In praktischen Fällen kann dieses Verhältnis einen Wert zwischen 15 und einigen 1000 annehmen.
- α =: Stromindex, Nichtlinearitätskoeffizient oder Regelfaktor; er ist materialabhängig und ist ein Maß für die Steilheit der Strom-Spannungs-Kennlinie; typische Werte liegen im Bereich von 20 bis 80.

Varistoren werden vielseitig eingesetzt zum Schutz von elektrischen Anlagen, Geräten und teuren Bauelementen gegenüber Spannungen und Spannungsspitzen. Die Ansprechspannung U_{A} von Varistoren liegt in der Größenordnung von 3 V bis 3000 V; sie wird üblicherweise definiert als die Spannung, bei der im Varistor eine Stromdichte von 1 mA/cm² erreicht wird. Zum Schutz von empfindlichen elektronischen Bauelementen, wie integrierte Schaltungen, Dioden oder Transistoren, werden in zunehmendem Umfang Niederspannungsvaristoren benötigt, deren Ansprechspannung U_{A} unter etwa 30 V liegt und die möglichst hohe Werte für den Nichtlinearitätskoeffizienten α aufweisen. Je größer der Wert für den Nichtlinearitätskoeffizienten α ist, desto besser ist die Wirkung als Überspannungsbegrenzer und um so geringer ist die Leistungsaufnahme des Varistors.

Varistoren auf Basis von Zinkoxid haben Sinterkörper, die aus Massen hergestellt werden, in denen Komponenten vorgesehen sind, die als Donator-Dotierung wirken und damit die Zinkoxid-Körner halbleitend machen, und die außerdem Komponenten wie z.B. Titandioxid und Wismutoxid enthalten. Titandioxid-Zusätze fördern das Kornwachstum und vermindern damit die Ansprechspannung U_{A}.

Als Folge der Dotierung wird das Innere der polykristallinen ZnO-Körner also niederohmig und an den Korngrenzen bilden sich durch den Wismutoxid-Zusatz hochohmige Barrieren aus. Der Übergangswiderstand zwischen zwei Körnern ist bei Spannungen < 3,2 V relativ hoch, nimmt jedoch bei Spannungen > 3,2 V mit zunehmender Spannung um mehrere Größenordnungen ab.

Die Ansprechspannung U_{A} von Varistoren wird also im wesentlichen bestimmt durch die Zahl der Korngrenzen, die der Strom I zwischen den Elektroden passieren muß. Niederspannungsvaristoren müssen daher entweder aus sehr dünnen Schichten mit nur wenigen Korngrenzen pro Schicht oder aus Materialien mit sehr groben Körnern bestehen. Während dünne Varistorschichten aus Keramik auf Zinkoxidbasis wegen mangelnder mechanischer Stabilität bisher kaum zum technischen Einsatz gelangten, sind Varistoren mit grobkörnigen Sinterkörpern auf Basis von Zinkoxid der übliche Weg zur Herstellung von Niederspannungsvaristoren.

Sinterkörper aus dotiertem Zinkoxid mit einem relativ groben Korngefüge mit Korngrößen > 100 µm werden z.B. erhalten, wenn Material des Systems ZnO-Bi₂O₃ mit etwa 0,3 bis etwa 1 Mol% TiO₂ versetzt wird. Der TiO₂-Zusatz fördert die Reaktivität zwischen dem flüssigen Bi₂0₃ und der festen ZnO-Phase und beschleunigt das Kornwachstum des ZnO. Nachteilig ist jedoch, daß sich hier häufig relativ lange, stabförmige ZnO-Kristallite ausbilden, die eine Kontrolle der Mikrostruktur des keramischen Gefüges sehr erschweren. Die stets sehr breiten und fast immer inhomogenen Kornverteilungen in einem mit TiO₂-versetzten Widerstandsmaterial aus dem System ZnO-Bi₂O₃ machen die Herstellung von Varistoren mit reproduzierbaren Werten für die Ansprechspannung U_{A} < 20 V und reproduzierbaren Werten für den Nichtlinearitätskoeffizienten α > 20 nahezu unmöglich.

Ein weiterer Nachteil von Niederspannungsvaristoren mit inhomogenen Mikrostrukturen ist die nur geringe elektrische Pulsbelastbarkeit.

Schon nach einer Belastung mit einem elektrischen Impuls einer Energiedichte von < 100 Joule/cm³ und wenigen µs Dauer ist eine mechanische Zerstörung und eine elektrische Degradation des Varistors zu beobachten. Die elektrische Degradation äußert sich in einer Erniedrigung der Ansprechspannung U_{A}, in einer Erhöhung des Kriechstroms bei Spannungen unterhalb von U_{A} und in einer bei Umpolung des Varistors auffälligen Asymmetrie der Strom-Spannungs-Kennlinie.

Aus J. Appl. Phys. 54 (1983), Seite 1095 ff ist ein Verfahren zur Herstellung von Varistoren auf Zinkoxid-Basis bekannt, wobei dem keramischen Sinterkörper ein möglichst grobkörniges Gefüge dadurch erteilt wird, daß den ungesinterten grünen keramischen Ausgangsmassen zur Förderung des Wachstums einzelner Körner Saatkeime in Form von undotierten Zinkoxid-Körnern einer mittleren Korngröße im Bereich von 63 bis 105 µm zugesetzt werden. Die nach der Sinterung erhaltenen Sinterkörper weisen relativ grobkörnige Strukturen auf, was sie für die Herstellung von Niederspannungsvaristoren geeignet machen könnte; aus den Sinterkörpern gefertigte Varistoren weisen jedoch Nichtlinearitätskoeffizienten α mit unbrauchbar niedrigen Werten auf.

Bei den nach dem bekannten Verfahren hergestellten Sinterkörpern verhält sich die Korndichte im Gefüge des Sinterkörpers (Anzahl der großen Körner/Volumen) direkt proportional zur Anzahl der zugesetzten Saatkeime zur ungesinterten keramischen Masse.

Der Erfindung liegt die Aufgabe zugrunde, Varistoren und insbesondere Niederspannungsvaristoren zu schaffen, die einen Sinterkörper mit einer verbesserten Gefügehomogenität und damit eine verbesserte mechanische und elektrische Stabilität aufweisen.

Diese Aufgabe wird erfindungsgemäß dadurch gelöst, daß dem pulverförmigen Widerstandsmaterial Körner aus demselben bei einer Temperatur im Bereich von 1200 bis 1400° vorgebranntem Widerstandsmaterial (im weiteren auch als "vorgebrannte Körner" bezeichnet) einer mittleren Korngröße im Bereich von 4 bis 12 µm und in einer Menge von 1 bis 50 Gew.-% zugesetzt werden.

Der Erfindung liegt folgende Erkenntnis zugrunde:
Die Ursachen der elektrischen Degradation und der mechanischen Zerstörung von Varistoren auf Zinkoxidbasis bei Pulsbelastung sind noch nicht hinreichend bekannt. Es kann jedoch vermutet werden, daß eine Inhomogenität der Mikrostruktur zu einer ungleichmäßigen Verteilung der Energie im Varistor unter Pulsbelastung führt. Bei einer ungleichmäßigen Verteilung der Korngrößen und der Korngrenzphasen kommt es dann zu einer partiellen elektrischen Überlastung und Degradation einzelner Körner im Varistor.

Nach vorteilhaften Weiterbildungen des Verfahrens gemäß der Erfindung werden dem Widerstandsmaterial Körner in einer Menge von 3 bis 15 Gew.-% und vorzugsweise einer mittleren Korngröße von 6 und/oder 4,3 µm zugesetzt. Werden Körner aus vorgebranntem Widerstandsmaterial einer mittleren Korngröße von ≦ 6 µm zur ungebrannten Widerstandsmasse zugesetzt, wird ein Sinterkörper erhalten mit einer relativ feinkörnigen Struktur und einer Korngrößenverteilung in relativ engen Grenzen. Die Korngrößenverteilung ist über den gesamten Sinterkörper homogen und gleicht Schwankungen in der Dichte des ungebrannten Grünkörpers aus.

Nach einer weiteren vorteilhaften Ausgestaltung des Verfahrens nach der Erfindung wird als pulverförmiges Widerstandsmaterial Zinkoxid mit einem Zusatz der Oxide von Titan, Antimon, Wismut, Mangan, Kobalt und Nickel eingesetzt.

Bevorzugt wird Zinkoxid einer mittleren Korngröße im Bereich von 0,7 bis 1 µm eingesetzt. Die Auswahl des Korngrößenbereiches von 0,7 bis 1 µm ist deshalb vorteilhaft, weil das Widerstandsmaterial hierdurch eine erhöhte Reaktivität während des Sinterns erhält, wodurch die natürliche Keimbildung gefördert und ein wachstumsregulierender Einfluß, den die zugesetzten vorgebrannten Körner ausüben, unterstützt wird.

Wird z.B. eine konventionelle Ausgangsmasse für Varistoren, basierend auf Zinkoxid einer mittleren Korngröße im Bereich von 0,7 bis 1 µm mit einem Zusatz von etwa 1 bis 5 Gew.% Bi₂O₃, etwa 0,5 Gew.% Sb₂O₃, etwa 0,5 Gew.% Mn₂O₃, etwa 0,5 Gew.% CoO und etwa 0,5 Gew.% TiO₂ gemäß dem vorliegenden Verfahren mit unterschiedlichen Mengen von vorgebrannten Körnern derselben Zusammensetzung mit einer mittleren Korngröße im Bereich von 4 bis 12 µm versetzt, so läßt sich schon bei geringen Mengen von 1 bis 3 Gew.% des Zusatzes ein drastischer Rückgang der sonst in derartigen Massen nach dem Sintern vorhandenen "Riesenkörner" in der Mikrostruktur feststellen. Überraschenderweise hat sich gezeigt, daß die mittlere Korngröße in Sinterkörpern aus auf diese Weise nach dem vorliegenden Verfahren hergestellten Ausgangsmassen sich nicht wesentlich von der von Sinterkörpern unterscheidet, die unter gleichen Bedingungen, jedoch ohne Zusatz von vorgebrannten Körnern aus dem Widerstandsmaterial mit einer definierten Korngröße gesintert wurden. Das Gefüge von nach dem vorliegenden Verfahren hergestellten Sinterkörpern ist jedoch sehr viel homogener als das von nach dem bekannten Verfahren hergestellten Sinterkörpern. Dies bedeutet also, daß das Kornwachstum der einzelnen Körner während des Sinterprozesses gleichmäßiger verläuft, wenn nach dem vorliegenden Verfahren gearbeitet wird.

Bei Zusätzen von Körnern einer mittleren Korngröße von 12 µm in einer Menge bis zu 3 Gew.% bleibt die mittlere Korngröße konstant, bei Zusätzen von > 3 bis zu 7 Gew.% wird eine Zunahme der mittleren Korngröße innerhalb des Gefüges des Sinterkörpers um einen Faktor ≈ 2 beobachtet. Bei Zusätzen im Bereich > 7 bis ≈ 20 Gew.% nimmt die mittlere Korngröße im Gefüge des Sinterkörpers wieder kontinuierlich ab. Die Gefüge oder die Mikrostruktur derartiger Sinterkörper sind relativ homogen.

Im Gegensatz zu den Gefügen von gemäß dem aus J. Appl. Phys. bekannten Verfahren hergestellten Sinterkörpern nimmt die Korndichte (Anzahl der großen Körner/Volumen) in nach dem vorliegenden Verfahren hergestellten Sinterkörpern nicht proportional, sondern zur dritten Potenz der zugesetzten Anzahl von Körnern eines definierten engen Korngrößenbereiches zu.
Die die Mikrostruktur der nach dem vorliegenden Verfahren hergestellten Sinterkörper beeinflussenden zugesetzten Körner eines definierten engen Korngrößenbereiches stellen daher nicht Saatkeime zur Vergrößerung des Wachstums einzelner Körner, sondern sie stellen Zusätze mit wachstumsregulierendem Einfluß dar.

Überraschenderweise wurde bei den nach dem vorliegenden Verfahren hergestellten keramischen Sinterkörpern und den aus ihnen hergestellten Varistoren eine erhebliche Verbesserung der elektrischen Eigenschaften beobachtet, insbesondere, was die Reproduzierbarkeit der Werte für die elektrischen Kenngrößen Ansprechspannung U_{A} und Nichtlinearitätskoeffizient α betrifft. Darüberhinaus zeigten die nach dem vorliegenden Verfahren hergestellten Varistoren eine wesentliche Erhöhung der Pulsbelastbarkeit.

Im einzelnen ergaben sich folgende Verbesserungen: Bei einem Zusatz von 3 bis 15 Gew.% der genannten Zusätze aus vorgebrannten Körnern einer mittleren Korngröße von 12 µm erhöhten sich die Werte für den Nichtlinearitätskoeffizienten α um etwa 20 %. Es ergaben sich einstellbare Werte für die Ansprechspannung U_{A}, unabhängig von der Sintertemperatur und der Sinterdauer, bei Zusatz von Körnern eines definierten mittleren Korngrößenbereiches von 4,3 bis 12 µm in einer Menge von 7 bis 50 Gew.% im Bereich von 30 V bis 200 V bei einer Dicke des Sinterkörpers von 1 mm. Eine Halbierung der Werte für die Ansprechspannung U_{A} ergab sich bei Zusatz von vorgebrannten Körnern einer Korngröße von 12 µm in einer Menge von 7 Gew.%.

Ein besonderer Vorteil bei nach dem vorliegenden Verfahren hergestellten Varistoren ist eine Minimierung der Standardabweichungen der Werte für den Nichtlinearitätskoeffizienten α und die Ansprechspannung U_{A} um den Faktor 5 bis 10 gegenüber den Werten bei nach bekannten Verfahren hergestellten Varistoren. Ein weiterer besonderer Vorteil der nach dem vorliegenden Verfahren hergestellten Varistoren ist die Erhöhung ihrer elektrischen und mechanischen Stabilität bei elektrischer Impulsbelastung.

Anhand der Zeichnung werden Ausführungsbeispiele der Erfindung beschrieben und in ihrer Wirkungsweise erläutert. Es zeigen:
- Fig. 1: Verteilungskurven der Standardabweichungen der Werte für U_{A} für Varistoren mit Sinterkörpern, die mit und ohne Zusatz von vorgebrannten Körnern eines definierten engen Korngrößenbereiches gesintert wurden,
- Fig. 2: Verteilungskurven der Standardabweichungen der Werte für α für Varistoren mit Sinterkörpern, die mit und ohne Zusatz von vorgebrannten Körnern eines definierten engen Korngrößenbereiches gesintert wurden.

Als Ausführungsbeispiel wird die Herstellung einer Ausgangsmasse für einen keramischen Sinterkörper für einen Varistor auf Zinkoxidbasis beschrieben.
Die Ausgangsmasse wurde durch Mischen von 950 g ZnO, 15 g Bi₂O₃, 10 g Co₃O₄, 15 g NiCO₃.2 Ni(OH)₂.4 H₂O, 5 g TiO₂, 8 g Mn₃O₄, 1 g Sb₂O₃ und 5 g H₃BO₃ in einer Kugelmühle hergestellt.

Zur Herstellung von vorgebrannten Körnern wird dasselbe Oxidgemisch wie für die Ausgangsmasse mit einer wässerigen verdünnten Lösung von Polyvinylalkohol granuliert und anschließend als Granulat in einem offenen Al₂O₃-Tiegel über eine Dauer von 2 h bei einer Temperatur von 1350 ^{o}C vorgebrannt. Die vorgebrannte Masse wird in einer Kugelmühle über eine Dauer von 12 h bis zu einer mittleren Korngröße von < 100 µm aufgemahlen.
Die Herstellung von Kornfraktionen aus dem vorgebrannten, aufgemahlenen Oxidgemisch, die als Zusatz zu grünen Ausgangsmassen eingesetzt werden sollen, erfolgt in einer Sedimentations-Kolonne. Als Medium zum Sedimentieren dient eine 0,1 %ige wässerige Lösung von Na₄P₂O₇.10 H₂O.

Es wurden folgende Kornfraktionen hergestellt:

| | | |
|---|---|---|
| I: | 12 µm; | (10 % > 16,5 µm, 10 % < 8,5 µm) |
| II: | 6 µm; | (10 % > 8,9 µm, 10 % < 5,8 µm) |
| III: | 4,3 µm; | (10 % > 5,5 µm, 10 % < 3,7 µm). |

Die Kornfraktionen I, II und III wurden anschließend mit der, wie oben beschrieben, hergestellten Ausgangsmasse naß gemischt in den Verhältnissen:

| | |
|---|---|
| Mischung 1) | 1:100 |
| Mischung 2) | 3:100 |
| Mischung 3) | 7:100 |
| Mischung 4) | 15:100 |
| Mischung 5) | 100:100. |

Es wurden Mischungen aus den drei Kornfraktionen hergestellt, die als I₁ bis I₅, II₁ bis II₅ und III₁ bis III₅ bezeichnet sind.

Die Pulvermischungen wurden mechanisch bei einem Druck von 1700 bar zu zylindrischen Körpern eines Durchmessers von 15 mm und einer Dicke von 1,8 mm verpreßt. Die grüne Dichte betrug etwa 55 % der theoretischen Dichte.
Die Preßkörper wurden anschließend bei Sintertemperaturen T_{S} im Bereich von 1200 ^{o}C bis 1350 ^{o}C und einer Dauer der Maximaltemperatur t im Bereich von 30 bis 480 min an Luft gesintert. Vorteilhaft ist eine Aufheizrate beim Sintern von 40 ^{o}C/min; es hat sich gezeigt, daß die Aufheizgeschwindigkeit beim Sintern der Anzahl hierbei gebildeter Keime direkt proportional ist. Die Dichte der Sinterkörper betrug 90 bis 97 % der theoretischen Dichte. Die Sinterkörper hatten nach dem Sintern einen Durchmesser im Bereich von 13 bis 13,5 mm und eine Dicke von 1,2 mm.

Als Elektroden wurden Metallschichtelektroden aufgebracht, vorzugsweise in Form von Cr-Ni/Au-Schichten, die für einige Messungen durch Zinn- oder Leitsilberschichten verstärkt wurden.

Die Messung der elektrischen Kenndaten Nichtlinearitätskoeffizient α und Ansprechspannung U_{A} erfolgten im Bereich von 10⁻⁵ bis 10⁻² A. Die Ansprechspannung U_{A} wurde definiert als die auf 1 mm Sinterkörperdicke normierte Spannung (V/mm), bei der im Varistor eine Stromdichte von 1 mA/cm² auftritt.

Die mechanische und die elektrische Stabilität der nach dem vorliegenden Verfahren hergestellten Sinterkörper und der aus ihnen gefertigten Varistoren wurde durch Kurzimpuls-Belastungen getestet.

In Tabelle 1 sind Werte für den Nichtlinearitätskoeffizienten α und die Ansprechspannung U_{A} für Proben der Zusammensetzungen I₁ bis I₅, II₂, II₃ und III₂ dargestellt, die bei Sintertemperaturen T_{S} von 1200, 1275 und 1350 ^{o}C gesintert wurden, wobei die maximale Sintertemperatur jeweils über eine Dauer t von 30, 60, 120, 240 und 480 min gehalten wurde.

In Tabelle 2 ist die statistische Streuung der Werte für den Nichtlinearitätskoeffizienten α und die Ansprechspannung U_{A} von Varistoren dargestellt, die Sinterkörper der Zusammensetzungen I₃ und II₃ haben im Vergleich zu einem Varistor mit einem Sinterkörper ohne Zusatz von vorgebrannten Körnern (Probe "0").
Die Sinterkörper wurden jeweils bei einer Sintertemperatur T_{S} = 1200 ^{o}C gesintert, wobei die Maximaltemperatur jeweils über eine Dauer t von 155 min oder 312 min gehalten wurde, ehe der Abkühlungsprozeß eingeleitet wurde.
Aus Tabelle 2 geht hervor, daß die nach dem vorliegenden Verfahren hergestellten Varistoren eine erheblich geringere statistische Streuung ihrer mittleren Werte für die Ansprechspannung U_{A} und den Nichtlinearitätskoeffizienten α aufweisen als Varistoren, die ohne Zusatz von vorgebrannten Körnern zur Ausgangsmasse für den Sinterkörper hergestellt wurden (Probe "0").

Die mechanische und die elektrische Stabilität von nach dem erfindungsgemäßen Verfahren hergestellten Varistoren im Vergleich zu Varistoren mit Sinterkörpern ohne Zusatz von vorgebrannten Körnern zur Ausgangsmasse wurde durch Kurzimpuls-Belastungen mit folgenden Parametern getestet:
- Test 1:: 10 Impulse einer Stromstärke von 800 A und einer Spannung von 200 V (1,3 Joule) mit jeweils einem zeitlichen Abstand von 30 s; Iₘₐₓ wurde in 8 µs, Iₘₐₓ/₂wurde nach 20 µs erreicht.
- Test 2:: 10 Impulse einer Stromstärke von 2500 A und einer Spannung von 600 V (12 Joule) mit jeweils einem zeitlichen Abstand von 30 s; Iₘₐₓ wurde nach 8 µs erreicht,Iₘₐₓ/₂ wurde nach 20 µs erreicht.

Die Pulsbelastbarkeit hinsichtlich der mechanischen Stabilität von Varistoren mit Sinterkörpern, die nach dem vorliegenden Verfahren hergestellt wurden, wurde mit Kurzimpuls-Belastungen gemäß Test 2 geprüft. Die Versuche ergaben, daß alle Varistoren, deren Sinterkörper einen Zusatz von vorgebrannten Körnern einer mittleren Korngröße im Bereich von 6 bis 12 µm in einer Menge von 6,5 Gew.% erhalten hatten, noch nach 10 Impulsen mechanisch stabil geblieben waren, wogegen Varistoren mit Sinterkörpern ohne Zusatz von vorgebrannten Körnern bereits nach wenigen Impulsen zerstört wurden in der Art, daß entweder punktförmige Aufschmelzzonen am Sinterkörper entstanden oder daß die Sinterkörper infolge thermischer Spannungen zerbarsten.

Die Pulsbelastbarkeit hinsichtlich der elektrischen Stabilität (elektrische Degradation) von Varistoren, deren Sinterkörper ohne oder mit einem Zusatz von vorgebrannten Körnern gemäß dem vorliegenden Verfahren hergestellt wurden, wurde mit Kurzimpuls-Belastungen gemäß Test 1 untersucht. Meßergebnisse gehen aus Tabelle 3 hervor.

Die Versuche ergaben, daß Varistoren mit Sinterkörpern ohne Zusatz von vorgebrannten Körnern, die bei einer Sintertemperatur T_{S} = 1200 ^{o}C und einer Dauer der Maximaltemperatur t = 312 min gesintert worden waren, bei einer Meßstromdichte von 1 mA/cm² eine mittlere Erniedrigung der Werte für die Ansprechspannung U_{A} in Pulsrichtung gemessen um bis zu 55 % und gegen Pulsrichtung gemessen um bis zu 82 % zeigten.

Varistoren mit Sinterkörpern mit einem Zusatz von vorgebrannten Körnern einer mittleren Korngröße von 12 µm in einer Menge von 6,5 Gew.% zeigten bei entsprechenden Versuchsbedingungen eine mittlere Erniedrigung der Werte für die Ansprechspannung U_{A} in Pulsrichtung gemessen um nur bis zu 20 % und gegen Pulsrichtung gemessen um nur bis zu 40 %.

Fig. 1 zeigt Verteilungskurven der Standardabweichung (RH = relative Häufigkeit) der Werte für die Ansprechspannung U_{A} von unterschiedlichen mittleren Werten für die Ansprechspannung (U̅_{A}) für Varistoren mit Sinterkörpern, die wie folgt hergestellt wurden:
1. Zusatz von vorgebrannten Körnern einer mittleren Korngröße von 6,0 µm in einer Menge von 6,5 Gew.%, Sintertemperatur T_{S} 1200 ^{o}C, Sinterdauer bei Maximaltemperatur t = 155 min;
   U̅_{A} = 50,43 V/mm (Kurve 1);
2. Zusatz von vorgebrannten Körnern einer mittleren Korngröße von 12 µm in einer Menge von 6,5 Gew.%, Sintertemperatur T_{S} = 1200 ^{o}C, Sinterdauer bei Maximaltemperatur t = 312 min;
   U̅_{A} = 35,57 V/mm (Kurve 2);
3. Kein Zusatz von vorgebrannten Körnern, Sintertemperatur T_{S} = 1200 ^{o}C, Sinterdauer bei Maximaltemperatur t = 155 min;
   U̅_{A} = 55,76 V/mm (Kurve 3);
4. Kein Zusatz von vorgebrannten Körnern, Sintertemperatur T_{S} = 1200 ^{o}C, Sinterdauer bei Maximaltemperatur t = 312 min;
   U̅_{A} = 36,21 V/mm (Kurve 4).

Fig. 2 zeigt Verteilungskurven der Standardabweichung (RH = relative Häufigkeit) der Werte für den Nichtlinearitätskoeffizienten α von unterschiedlichen mittleren Werten für den Nichtlinearitätskoeffizienten (α̅) für Varistoren mit Sinterkörpern, die wie folgt hergestellt wurden:
1. Zusatz von vorgebrannten Körnern einer mittleren Korngröße von 6 µm in einer Menge von 6,5 Gew.%, Sintertemperatur T_{S} = 1200 ^{o}C, Sinterdauer bei Maximaltemperatur t = 155 min; α̅ = 23,13 (Kurve 1);
2. Zusatz von vorgebrannten Körnern einer mittleren Korngröße von 12 µm in einer Menge von 6,5 Gew.%, Sintertemperatur T_{S} = 1200 ^{o}C, Sinterdauer bei Maximaltemperatur t = 312 min; α̅ = 22,27 (Kurve 2);
3. Kein Zusatz von vorgebrannten Körnern, Sintertemperatur T_{S} = 1200 ^{o}C, Sinterdauer bei Maximaltemperatur t = 155 min; α̅ = 18,60 (Kurve 3);
4. Kein Zusatz von vorgebrannten Körnern, Sintertemperatur T_{S} = 1200 ^{o}C, Sinterdauer bei Maximaltemperatur t = 312 min; α̅ = 18,13 (Kurve 4).

## Patentansprüche

1. Verfahren zur Herstellung eines nichtlinearen spannungsabhängigen Widerstandes mit einem keramischen Sinterkörper auf Basis von die Oxide von Titan, Wismut und mindestens eines Übergangsmetalls enthaltendem Zinkoxid als Widerstandsmaterial, wobei der Sinterkörper durch Verformen des pulverförmigen Widerstandsmaterials, der Zugabe von Kristallisationspunkten bildenden Widerstandsmaterialien und anschließendes Sintern an Luft bei einer Temperatur im Bereich von 1200 bis 1350°C hergestellt und anschließend mit Elektroden versehen wird,
dadurch gekennzeichnet, daß dem pulverförmigen Widerstandsmaterial Körner aus demselben bei einer Temperatur im Bereich von 1200 bis 1400°C vorgebranntem Widerstandsmaterial einer mittleren Korngröße im Bereich von 4 bis 12 µm und in einer Menge von 1 bis 50 Gew.-% zugesetzt werden.

2. Verfahren nach Anspruch 1,
dadurch gekennzeichnet,
daß dem Widerstandsmaterial Körner in einer Menge von 3 bis 15 Gew.% zugesetzt werden.

3. Verfahren nach den Ansprüchen 1 und 2,
dadurch gekennzeichnet,
daß dem Widerstandsmaterial Körner einer mittleren Korngröße von 6 µm zugesetzt werden.

4. Verfahren nach den Ansprüchen 1 und 2,
dadurch gekennzeichnet,
daß dem Widerstandsmaterial Körner einer mittleren Korngröße von 4,3 µm zugesetzt werden.

5. Verfahren nach mindestens einem der Ansprüche 1 bis 4,
dadurch gekennzeichnet,
daß als pulverförmiges Widerstandsmaterial Zinkoxid mit einem Zusatz der Oxide von Titan, Antimon, Wismut, Mangan, Kobalt und Nickel eingesetzt wird.

6. Verfahren nach Anspruch 5,
dadurch gekennzeichnet,
daß Zinkoxid einer mittleren Korngröße im Bereich von 0,7 bis 1 µm eingesetzt wird.

## Claims

1. A method of manufacturing a nonlinear voltage-dependent resistor comprising a ceramic sintered body on the basis of zinc oxide containing the oxides of titanium, bismuth and at least one transition metal as the resistance material, the sintered body being manufactured by deforming the powdered resistance material, adding resistance material which form points of crystallization and sintering in air at a temperature in the range from 1200 to 1350°C, after which the sintered body is provided with electrodes, characterized in that to the powdered resistance material a quantity from 1 to 50 wt % of grains are added of the same resistance material, which has been prefired at a temperature in the range from 1200 to 1400°C, and which have an average grain size in the range from 4 to 12 µm.

2. A method as claimed in Claim 1, characterized in that grains in a quantity from 3 to 15 % by weight are added to the resistance material.

3. A method as claimed in Claims 1 and 2, characterized in that grains having an average grain size of 6 µm are added to the resistance material.

4. A method as claimed in Claims 1 and 2, characterized in that grains having an average grain size of 4.3 µm are added to the resistance material.

5. A method as claimed in at least one of the Claims 1 up to and including 4, characterized in that zinc oxide to which oxides of titanium, antimony, bismuth, manganese, cobalt and nickel are added is used as the powdered resistance material.

6. A method as claimed in Claim 5, characterized in that zinc oxide is used having an average grain size in the range from 0.7 to 1 µm.

## Revendications

1. Procédé de fabrication d'une résistance non linéaire dépendant de la tension comportant un corps fritté céramique préparé sur la base d'oxyde de zinc renfermant comme matériau de résistance les oxydes de titane, de bismuth et au moins l'un des métaux de transition, le corps fritté étant fabriqué par déformation du matériau de résistance en forme de poudre, par addition de matériaux de résistance constituant des points de cristallisation et par frittage subséquent dans l'air à une température comprise entre 1200 et 1350°C pour être équipé ensuite d'électrodes, caractérisé en ce qu'on ajoute au matériau de résistance en forme de poudre, dans une quantité comprise entre 1 et 50% en poids, des grains provenant du même matériau de résistance prébrûlé à une température comprise entre 1200 et 1400°C et présentant une grosseur de grain moyenne comprise entre 4 et 12 µm.

2. Procédé selon la revendication 1, caractérisé en ce qu'on ajoute au matériau de résistance des grains dans une quantité comprise entre 3 et 15% en poids.

3. Procédé selon les revendications 1 et 2, caractérisé en ce qu'on ajoute au matériau de résistance des grains présentant une grosseur de grain moyenne de 6 µm.

4. Procédé selon les revendications 1 et 2, caractérisé en ce qu'on ajoute au matériau de résistance des grains présentant une grosseur de grain moyenne qui est égale à 4,3 µm.

5. Procédé selon au moins l'une quelconque des revendications 1 à 4, caractérisé en ce qu'on utilise comme matériau de résistance en forme de poudre de l'oxyde de zinc auquel on a ajouté des oxydes de titane, d'antimoine, de bismuth, de manganèse, de cobalt et de nickel.

6. Procédé selon la revendication 5, caractérisé en ce qu'on utilise de l'oxyde de zinc dont la grosseur de grain moyenne est comprise entre 0,7 et 1 µm.
